# FASCICULE DE BREVET EUROPEEN

(11) **EP 0 141 138 B1**
(45) Date de publication et mention de la délivrance du brevet: **07.01.1988**
(21) Numéro de dépôt: 84110378.1
(22) Date de dépôt: 31.08.1984
(51) Int. Cl.: D06M 11/14, D06M 1/06, D06M 10/00, D06B 13/00

(54) **Procédé pour le traitement des matières cellulosiques par des agents oxydants**
Verfahren zur Behandlung von Zellulosematerialien mit oxydativen Mitteln
Process for the treatment of cellulosic materials with oxidising agents

(30) Priorité: 16.09.1983 FR 8314900
(43) Date de publication de la demande: 15.05.1985
(73) Titulaire: INTEROX Société Anonyme, B-1050 Bruxelles (BE)
(72) Inventeur: Hageman, Jacques, B-5871 Corbais (BE); Plumet, Lucien, B-1800 Vilvoorde (BE); Robberechts, Marcel, B-1650 Beersel (BE)
(74) Mandataire: Lederer, Franz, Dr.

(56) Documents cités:
- DE-A- 815 602
- FR-A- 1 342 601
- GB-A- 796 932
- US-A- 3 695 825

## Description

La présente invention concerne un procédé pour le traitement des matières cellulosiques et plus particulièrement des pâtes à papier, des copeaux de bois et des fibres textiles cellulosiques par des agents oxydants.

Les matières cellulosiques destinées à la fabrication de pâtes à papier sont soumises à un grand nombre de traitements dont certains sont réalisés en présence d'agents oxydants notamment en vue d'améliorer leur blancheur ou de réduire leur teneur en lignine. Les procédés connus à ce jour ne permettent cependant pas d'obtenir des gains de blancheur très élevés ni une délignifcation très poussée en un seul traitement. Aussi a-t-on fré- quemment recours à des traitements séquentiels qui comportent en général un très grand nombre de stades. En outre, la durée de chaque stade particulier est souvent fort longue.

De même les fibres cellulosiques destinées à des applications textiles sont également soumises à certains traitements qui peuvent être réalisés en présence d'agents oxydants tels que le blanchiment, le débouillissage pour en éliminer les impuretés, le mercerisage pour en améliorer l'aspect et la solidité et réduire la tendance au rétrécissement ou le vaporisage pour les imprégner de réactifs avant maturation. Toutes ces techniques nécessitent des durées de traitement assez longues.

La présente invention vise à fournir un procédé pour le traitement des matières cellulosiques par des agents oxydants qui permet d'augmenter l'efficacité de l'agent oxydant et notamment d'améliorer la blancheur du produit fini. Le procédé selon l'invention permet en outre de réduire sensiblement la durée du traitement par l'agent oxydant. Le procédé selon l'invention permet également de mettre en oeuvre nettement moins de solvant que les procédés connus ce qui simplifie les étapes de séchage ultérieures et réduit les rejets d'effluents et la consommation de solvant. Enfin le procédé selon l'invention permet de réduire, voire de supprimer, toute agitation mécanique dans les traitements qui en nécessitaient. Il en est ainsi notamment lors du traitement des fibres textiles et des produits manufacturés qui en dérivent. On peut ainsi éviter les effets néfastes de l'agitation mécanique sur des textiles fragiles tels que les jerseys, les tulles, etc.

La présente invention concerne un procédé pour le traitement des matières cellulosiques par des agents oxydants selon lequel on soumet les matières cellulosiques à l'action conjointe de microondes et d'au moins un agent oxydant.

Les microondes sont des ondes électromagnétique qui ont une longueur d'onde d'environ 0,1 à environ 100 cm, soit une fréquence d'environ 300 000 MHz à environ 300 MHz. De bons résultats ont été obtenus avec des microondes d'une fréquence de 100 000 M Hz à 500 M Hz.

Divers agents oxydants peuvent être mis en oeuvre. En général, ils sont choisis parmi les composés peroxydés, l'oxygène, l'ozone, le permanganate ainsi que les composés capables de libérer du chlore actif tels que le chlore moléculaire, le dioxyde de chlore, l'acide hypochloreux, les hypochlorites, les chlorites et les substances organiques capables de libérer du chlore actif. Les composés peroxydés et les composés capables de libérer du chlore actif conviennent bien. De bons résulats ont été obtenus avec les composés peroxydés. Les composés peroxydés peuvent être choisis parmi le peroxyde d'hydrogène, les peroxydes métalliques et plus particulièrement les peroxydes de métaux alcalins ou alcalinoterreux tels que le peroxyde de sodium, les persels inorganiques tels que les perborates, les percarbona- tes et les persulfates, les peracides inorganiques tels que l'acide persulfurique, les peracides organiques et plus particulièrement ceux contenant de 2 à 7 atomes de carbone tels que les acides peracétique et perpropionique ainsi que leurs sels et les hydroperoxydes et peroxydes organiques. De bons résultats ont été obtenus avec le peroxyde d'hydrogène, le peroxyde de sodium, l'acide persulfurique, les persulfates tels que le persulfate de sodium, l'acide peracétique et les peracétates tels que le peracétate de sodium. Les meilleurs résultats ont été obtenus avec le peroxyde d'hydrogène. On peut mettre en oeuvre un ou plusieurs agents oxydants de mêmes types ou de types différents.

Les doses d'agents oxydants peuvent varier dans de très larges limites. En général ils sont mis en oeuvre à des doses de 0,001 à 10% du poids de matières cellulosiques sèches (M.S.) et le plus souvent de 0,1 à 5% du poids de matières cellulosiques sèches. Dans le cas de composés peroxydés, on met en général en ceuvre de 0,1 à 3% de composés peroxydés calculés en équivalents peroxyde d'hydrogène par rapport au poids de matières cellulosiques sèches. Lors de la mise en oeuvre d'oxygène, la pression partielle en oxygène est en général d'au moins 100 kPa et le plus souvent d'au moins 300 kPa. En général, la pression ne dépasse pas 20 000 kPa et en général pas 10 000 kPa. Dans le cas des composés capables de libérer du chlore actif, ceux-ci sont mis en oeuvre à des doses de 0,1 à 8% du poids de matières cellulosiques sèches.

Diverses matières cellulosiques peuvent être traitées selon le procédé de l'invention. En général, il s'agit de matières cellulosiques contenant au moins 30 et le plus souvent au moins 50% en poids de composés choisis parmi les polysaccharides et leurs dérivés. Ceux-ci comprennent les cellulose et les hémicelluloses ainsi que leurs dérivés obtenus par divers traitements chimiques tels que le procédé à l'acétate, le procédé à la viscose, le procédé au cuivre ammoniacal, etc. On peut ainsi appliquer le procédé selon l'invention au traitement des pâtes à papier de tous types telles que les pâtes mécaniques, thermomécaniques, semi-chimiques, chimiques et mécanochimiques ainsi qu'aux pâtes de récupération, à un stade quelconque de leur fabrication, en ce compris les stades de mise en pâte, de blanchiment et les traitements préalables à la fabrication de la feuille de papier ou de carton. On peut également l'appliquer au bois, ou à toutes les particules de bois telles que les copeaux de bois. Le procédé convient ainsi pour le traitement du bois ainsi que des copeaux de bois ou des autres particules de bois destinées à être utilisés pour la fabrication de pâtes à papier telles que des pâtes mécaniques, thermomécaniques ou mécanochimiques. On peut également l'appliquer au traitement de matières cellulosiques autres que le bois destinées à la fabrication de pâtes à papier telles que la paille, les roseaux, la bagasse et le bambou.

Les matières cellulosiques selon l'invention peuvent également être choisies parmi les fibres textiles naturelles cellulosiques telles que le lin, le coton, le chanvre, la ramie, le jute et le sisal et les fibres textiles artificielles telles que la rayonne, la rayonne viscose, la rayonne cuproammoniacale et l'acétate de cellulose ainsi que les textiles manufacturés.

Le procédé selon l'invention convient particulièrement bien pour le traitement des pâtes à papier et plus spécialement pour le traitement des pâtes chimiques telles que les pâtes au sulfate, au sulfite ou au bisulfite. Il convient également bien pour le traitement des particules de bois et plus particulièrement des copeaux de bois notamment pour leur prétraitement avant un procédé mécanique de mise en pâte. De bons résultats ont été obtenus lors du traitement des pâtes au sulfate éventuellement semi-blanchies.

Le procédé selon l'invention est réalisé en général en présence d'un solvant. Le solvant est le plus souvent l'eau. La quantité de solvant au début du traitement selon l'invention peut varier dans de larges limites. Elle est le plus souvent d'au moins 0,1% et ne dépasse en général pas 99,5% du poids total du mélange soumis à l'action des microondes et qui comprend essentiellement les matières cellulosiques, le solvant, les agents oxydants et les additifs éventuels. Lorsque le solvant est l'eau, la quantité d'eau au début du traitement selon l'invention est en général d'au moins 0,5% et le plus souvent d'au moins 1 % du poids total du mélange; elle ne dépasse en général pas 95% le plus souvent pas 90%, et de préférence pas 85% du poids total du mélange.

Lors du traitement de pâtes à papier de toutes origines, vierges ou de recyclage, la densité au début du traitement selon l'invention est en général d'au moins 5% et le plus souvent d'au moins 8%. Elle ne dépasse en géneral pas 99% et le plus souvent pas 98%.

(La densité, dont il est question ici, exprime la consistance ou la siccité de la pâte à papier et se mesure en %, c'est à dire g pâte seche/100 g me- lange pâte + eau + reactifs).

Le procédé selon l'invention peut être réalisé en présence d'autres additifs. Ainsi lorsque l'agent oxydant n'est pas lui-même capable de conférer au mélange le pH adéquat, on peut ajouter des composés à caractère alcalin c'est-à-dire capables de conférer à l'eau un pH égal ou supérieur à 7 ou des composés à caractère acide c'est-à-dire capable de conférer à l'eau un pH inférieur à 7 ou encore des régulateurs de pH tels que des tampons. Les composés à caractère alcalins peuvent être des hydroxydes ou carbonats de métaux alcalins ou d'ammonium, et plus particulièrement de l'hydroxyde de sodium, ou du silicate de sodium. Les bicarbonates de métaux alcalins ou d'ammonium peuvent être choisi comme régulateurs de pH. L'acide sulfurique peut être choisi comme composé à caractère acide. Le procédé selon l'invention est en général réalisé en présence d'un composé à caractère alcalin. La dose de composé à caractère alcalin est en général de 0,1 à 20% du poids de matières cellulosiques sèches.

Dans le cas du traitement des copeaux de bois, du blanchiment des pâtes à papier ou des fibres textiles, notamment par des composés peroxydés ou par des composés capables de libérer du chlore actif et de préférence par des composés peroxydés tels que le peroxyde d'hydrogène, le pH est en général égal ou supérieur à 7 plus particulièrement de 7 à 13 et le plus souvent de 8 à 12.

On peut également mettre en oeuvre des stabilisants de l'agent oxydant lorsque ce dernier est susceptible de se désactiver au cours du traitement. Tel est le cas notamment lorsque l'agent oxydant est un composé peroxydé. En général, ils sont mis en oeuvre en quantités de 0,01 à 5% du poids de matières cellulosiques sèches.

On peut également mettre en oeuvre divers autres additifs selon les applications particulières. Parmi ceux-ci figurent des agents séquestrants, des agents tensioactifs, des agents capables de protéger les chaînes cellulosiques pour éviter leur dépolymérisation, des agents mouillants, des agents activants, des agents anticorrosion, des agents antistatiques, des agents de désensimage, des azurants optiques, des agents dispersants, des agents antiincrustants, des agents moussants et des agents collecteurs. Ces additifs sont en général mis en couvre à des doses de 0,01 à 10% du poids de matières cellulosiques sèches.

Les matières cellulosiques soumises au traitement selon l'invention peuvent avoir, avant ce traitement, des températures très diverses. Elles peuvent ainsi avoir, avant le traitement selon l'invention, des températures allant de la température ambiante, c'est-à-dire environ 10 à 25 °C, jusqu'à des températures de 200 °C. En général, la température des matières cellulosiques avant le traitement selon l'invention dépend de l'existence ou non d'un traitement antérieur. Le plus souvent la température des matières cellulosiques avant le traitement selon l'invention est la température ambiante ou celle qu'elles ont acquises lors de l'éventuel traitement précédent. Dans la plupart des cas, la température des matières céllulosiques avant le traitement selon l'invention est de 10 à 90 °C.

La durée du traitement selon l'invention est variable. En général, elle est de 0,1 à 120 minutes et le plus souvent de 0,2 à 30 minutes. Elle est en général plus courte que celle des traitements correspondants au moyen d'agents oxydants sans l'intervention de microondes.

Le procédé selon l'invention peut être réalisé en continu ou en discontinu.

Les conditions précises de réalisation du procédé selon l'intervention ainsi que la nature des autres additifs éventuels mis en ceuvre, peuvent varier dans de larges limites selon le type de matières cellulosiques à traiter et le but particulier du traitement concerné. En général ces traitements sont réalisés en faisant tremper les matières cellulosiques dans des solutions aqueuses d'agents oxydants ou en les imprégnant au moyen de telle solutions.

Le procédé selon l'invention peut être mis en oeuvre dans diverses industries et notamment dans l'industrie papetière et dans l'industrie textile.

Ainsi, loars de la fabrication de pâtes à papier mécaniques, on peut traiter, selon le procédé de l'invention, des particules de bois telles que des copeaux au moyen d'agents oxydants tels que les composés peroxydés, avant leur mise en pâte dans des appareils tels que dès raffineurs. Cette opération peut se faire en même temps que ou après le «presteaming». Le procédé selon l'invention peut également prendre place après le passage en raffineur ou entre deux passages en raffineurs.

Le procédé selon l'invention convient également bien pour le blanchiment de pâtes à papier de tous types déjà formées. Il peut ainsi être appliqué à divers stades de blanchiment consécutifs à la mise en pâte ou à la cuisson. Il convient particulièrement bien pour le traitement des pâtes écrues notamment les pâtes alcalines recueillies après les lavages consécutifs à la cuisson principalement dans le cas de pâtes chimiques telles que les pâtes kraft, our pour le traitement des pâtes avant l'entrée dans les tours d'extraction. Il convient également bien pour le blanchiment des pâtes semi-blanchies.

Le procédé selon l'invention convient bien pour le traitement de pâtes pressées ou séchées. Les pâtes peuvent être pressées ou séchées au moyen de divers appareils convenant pour ces usages et connus par eux-mêmes. On peut ainsi utiliser des presses à cylindres, à vis ou à bande ou des séchoirs classiques ou des «flash-dryers». Les pâtes peuvent se présenter sous des formes diverses telles que des feuilles ou des «flocks» (flocons).

Le procédé selon l'invention peut s'appliquer également aux divers traitement par des agents oxydants auxquels sont soumises les fibres textiles cellulosiques. Il en est ainsi du débouillissage, du mercerisage, du blanchiment et des imprégnations telles que le vaporisage avant maturation. Ces imprégnations peuvent se faire dans divers appareils connus par. eux-mêmes fonctionnant soit en continu tels que les «pad-steam», les «J-box» et les «U-box» et les vaporisateurs continus sous pression, soit en semi-continu tels que les «pad-roll», soit enfin en discontinu tels que les barques à tourniquet, les autoclaves, les tournettes, les «Jigger» et les «kier». Le procédé selon l'invention convient bien pour le prétraitement des fibres avant qu'elles ne soient envoyées à l'un ou l'autre des traitements précités.

Afin d'illustrer l'invention sans pour autant en limiter la portée, on donne ci-après des exemples pratiques de réalisation. L'exemple 2R a été réalisé à titre de comparaison.

### Exemple 1 et 2R

Une pâte kraft de résineux semi-blanchie selon la séquence CEH de blancheur initiale 63,6° ISO (norme ISO 2470) a été utilisée. La pâte a été au préalable «fluffée» (réduite en peluches) dans un malaxeur ménager.

La pâte sèche est introduite dans un sac en polyéthylène où elle est humidifiée par pulvérisation d'une solution aqueuse de peroxyde d'hydrogène. Elle est ensuite exposée à un faisceau de microondes d'une fréquence d'environ 2450 MHz dans un four à microondes ménager de marque TOSHIBA modèle ER-649 ET-S avec table tournante mis en position «DEFROST» pendant cinq minutes (essai 1 ) ou dans une étuve maintenue à 100 °C pendant cinq minutes (essai 2R).

La blancheur de la pâte a été mesurée par rapport à la blancheur de BaS0₄ mesurée au moyen d'un réflectomètre ELREPHO (ZEISS) équipé du filtre R457 et d'un piège à brillance (norme ISO 2470).

La consommation de peroxyde d'hydrogène a été mesurée par dosage du peroxyde d'hydrogène résiduaire en présence de pâte.

Les conditions opératoires et les résultats obtenus sont donnés au tableau I ci-après.

### Exemples 3 à 5

Trois essais ont été réalisés à differents pH acides (essais 3 et 4) et basique (essai 5) dans des conditions voisines de celles de l'exemple 1.

La même pâte semi-blanchie que celle utilisée pour la réalisation des exemples 1 et 2R a été soumise à un défibrage préalable en présence d'acide sulfurique (essais 3 et 4) ou d'hydroxyde de sodium (essai 5) de manière à ajuster le pH respectivement aus valeurs 5, 7 et 9.

La pâte est ensuite essorée, «fluffée» et séchée en étuve ventilée à 40 °C. La pâte seche est ensuite soumise au même traitement qu'à l'exemple 1.

Les conditions opératoires et les résultats obtenus sont donnés au tableau ici-après.

### Exemples 6 et 7R

La même pâte kraft semi-blanchie que celle utilisée pour la réalisation des exemples 1 et 2R a été traitée par le peroxyde d'hydrogène dans les mêmes conditions qu'à l'exemple 1 (essai 6) et à l'exemple 2R (essai 7R) excepté toutefois la densité qui a été réglée à 15%.

Les conditions opératoires et les résultats obtenus sont donnés au tableau I ci-après.

### Exemples 8,9R, 10 et 11 R

On a traité la même pâte semi-blanchie qu'aux exemples 1 et 2R avec de l'hypochloride de sodium. Les essais 8 et 10 ont été réalisés dans les mêmes conditions que l'essai 6, les essais 9R et 11 R, dans les mêmes conditions que l'essai 7R.

Les conditions opératoires et les résultats obtenus sont donnés au tableau IV ci-après.

### Exemples 12 et 13R

On a traité la même pâte semi-blanchie qu'aux exemples 1 et 2R avec du dioxyde de chlore. On a réalisé l'essai 12 dans les mêmes conditions que l'essai 6, l'essai 13R dans les mêmes conditions que l'essai 7R.

Les conditions opératoires et les résultats obtenus sont donnés au tableau V ci-après.

## Revendications

1. Procédé pour le traitement des matières cellulosiques par des agents oxydants caractérisé en ce qu'on soumet les matières cellulosiques à l'action conjointe de microondes dont la fréquence est comprise entre 300 M Hz et 300 000 M Hz et d'au moins un agent oxydant.

2. Procédé selon la revendication 1 caractérisé en ce que l'agent oxydant est choisi parmi les composés peroxydés, l'oxygène, l'ozone, le permanganate et les composés capables de libérer du chlore actif.

3. Procédé selon la revendication 2 caractérisé en ce que l'agent oxydant est choisi parmi les composés peroxydés.

4. Procédé selon la revendication 3 caractérisé en ce que l'agent oxydant est choisi parmi le peroxyde d'hydrogène, le peroxyde de sodium, l'acide persulfurique, le persulfate de sodium, l'acide peracétique et le peracétate de sodium.

5. Procédé selon la revendication 4 caractérisé en ce que l'agent oxydant est le peroxyde d'hydrogène.

6. Procédé selon l'une quelconque des revendications 1 à 5 caractérisé en ce que l'agent oxydant est mis en oeuvre à doses de 0,001 à 10% du poids de matières cellulosiques sèches.

7. Procédé selon l'une quelconque des revendications 1 à 6 caractérisé en ce qu'il est réalisé en présence d'eau.

8. Procédé selon la revendication 1 caractérisé en ce que le procédé est réalisé en présence de 1 à 90% d'eau par rapport au poids du mélange contenant les matières cellulosiques, l'eau, l'agent oxydant et les autres additifs éventuels.

9. Procédé selon l'une quelconque des revendications 1 à 8 caractérisé en ce qu'il est réalisé en présence d'un composé à caractère alcalin.

10. Procédé selon l'une quelconque des revendications 1 à 9, caractérisé en ce que les matières cellulosiques sont choisies parmi les pâtes à papier, les copeaux de bois et les fibres textiles cellulosiques.

## Patentansprüche

1. Verfahren zur Behandlung von Zellulosematerialien durch Oxydierungsmittel, dadurch gekennzeichnet, dass man die Zellulosematerialien der vereinigten Wirkung von Mikrowellen mit einer Frequenz zwischen 300 MHz und 300000 MHz und mindestens eines Oxydationsmittels aussetzt.

2. Verfahren nach Anspruch 1, dadurch gekennzeichnet, dass das Oxydationsmittel ausgewählt ist unter den Peroxydverbindungen, Sauerstoff, Ozon, Permanganat und den Verbindungen, die in der Lage sind aktives Chlor freizusetzen.

3. Verfahren nach Anspruch 2, dadurch gekennzeichnet, dass das Oxydationsmittel ausgewählt ist unter den Peroxydverbindungen.

4. Verfahren nach Anspruch 3, dadurch gekennzeichnet, dass das Oxydationsmittel ausgewählt ist unter Wasserstoffperoxyd, Natriumperoxyd, Perschwefelsäure, Natriumpersulfat, Peressigsäure und Natriumperacetat.

5. Verfahren nach Anspruch 4, dadurch gekennzeichnet, dass das Oxydationsmittel Wasserstoffperoxyd ist.

6. Verfahren nach einem der Ansprüche 1 bis 5, dadurch gekennzeichnet, dass das Oxydationsmittel eingesetzt wird in einer Dosierung von 0,001 bis 10 Gew.-% bezogen auf trockenes Zellulosematerial.

7. Verfahren nach einem der Ansprüche 1 bis 6, dadurch gekennzeichnet, dass es in Gegenwart von Wasser durchgeführt wird.

8. Verfahren nach Anspruch 1, dadurch gekennzeichnet, dass das Verfahren in Anwesenheit von 1 bis 90% Wasser bezogen auf das Gewicht der Mischung enthaltend Zellulosematerial, Wasser, Oxydationsmittel und gegebenenfalls andere Zusätze durchgeführt wird.

9. Verfahren nach einem der Ansprüche 1 bis 8, dadurch gekennzeichnet, dass es durchgeführt wird in Anwesenheit einer alkalischen Verbindung.

10. Verfahren nach einem der Ansprüche 1 bis 9, dadurch gekennzeichnet, dass die Zellulosematerialien ausgewählt werden unter den Papiermassen, Holzspänen und den Zellulose-Textilfasern.

## Claims

1. Process for the treatment of cellulose materials by means of oxidizing agents, characterized in that the cellulose materials are subjected to the combined effect of microwaves, the frequency of which ranges between 300 MHz and 300 000 MHz, and of at least one oxidizing agent.

2. Process according to claim 1, characterized in that the oxidizing agent is taken from the compounds peroxides, oxygen, ozone, permanganate and those compounds capable of splitting off active chlorine.

3. Process according to claim 2, characterized in that the oxidizing agent is taken from the compounds of peroxides.

4. Process according to claim 3, characterized in that the oxidizing agent is taken from the group of hydrogen peroxide, sodium peroxide, persulfuric acid, sodium persulfate, peracetic acid and sodium peracetate.

5. Process according to claim 4, characterized in that the oxidizing agent is hydrogen peroxide.

6. Process according to one of claims 1 to 5, characterized in that the oxidizing agent is used at an amount of 0.001 to 10 weight percent of dry cellulose materials.

7. Process according to one of claims 1 to 6, characterized in that it is carried out in the presence of water.

8. Process according to claim 1, characterized in that it is carried out in the presence of 1 to 90% water with respect to the weight of the mixture containing the cellulose materials, water, the oxidizing agent and possible other additives.

9. Process according to one of claims 1 to 8, characterized in that it is carried out in the presence of a compound of alkaline nature.

10. Process according to one of claims 1 to 9, characterized in that the cellulose materials are taken from paper pulp, wood chips and cellulose textile fibers.
